# EUROPÄISCHE PATENTSCHRIFT

(11) **EP 0 008 440 B1**
(45) Veröffentlichungstag und Bekanntmachung des Hinweises auf die Patenterteilung: **04.11.1981**
(21) Anmeldenummer: 79102982.0
(22) Anmeldetag: 16.08.1979
(51) Int. Cl.: C25D 11/04, C25D 11/08, B41N 3/00, G03F 7/00

(54) **Verfahren zur anodischen Oxidation von Aluminium und dessen Verwendung als Druckplatten-Trägermaterial**
Process for the anodic oxidation of aluminium and its application as printing-plate substrate material
Procédé d'oxydation anodique d'aluminium et son application comme support de plaque d'impression

(30) Priorität: 23.08.1978 DE 2836803
(43) Veröffentlichungstag der Anmeldung: 05.03.1980
(73) Patentinhaber: HOECHST AKTIENGESELLSCHAFT, 65926 Frankfurt am Main (DE)
(72) Erfinder: Usbeck, Gerhard, Dr., D-6200 Wiesbaden-Nordenstadt (DE)

## Beschreibung

Die Erfindung betrifft ein Verfahren zur anodischen Oxidation von Aluminium, die Verwendung des danach hergestellten Materials als Druckplatten-Trägermaterial und ein Verfahren zur Herstellung eines Druckplatten-Trägermaterials.

Bei der Bearbeitung von Aluminium oder seinen Legierungen, beispielsweise in Form von Bändern, Folien oder Platten, zeichnete sich in den letzten Jahrzehnten ein Trend zur steten Verbesserung der Aluminiumoberfläche ab, um diese für die unterschiedlichsten Anwendungsgebiete vorzubereiten. Zu den verschiedensten Eigenschaften, die dabei in bezug auf die Oberfläche erzielt werden sollen, zählen beispielsweise: Korrosionsbeständigkeit, Aussehen, Dichte, Härte, Verschleißfestigkeit, Aufnahmefähigkeit und Haftung für Lack- oder Kunstharzüberzüge, Färbbarkeit, Glanz usw. Dabei verlief die Entwicklung von walzblankem Aluminium ausgehend über chemische, mechanische und elektrochemische Oberflächen-Behandlungsverfahren, wobei auch Kombinationen der verschiedenen Verfahren in der Praxis Anwendung finden.

Insbesondere bei der Bearbeitung von solchem band-, folien- oder plattenförmigen Material aus Aluminium oder seinen Legierungen, das als Trägermaterial für (Flachdruck-)Druckplatten Verwendung finden soll, hat sich als vorläufiger Abschluß der technischen Entwicklung die Kombination einer meist mechanischen oder elektrochemischen Aufrauhstufe mit einer nachfolgenden Behandlungsstufe durch anodische Oxidation der aufgerauhten Aluminiumoberfläche durchgesetzt. Es können jedoch auch - je nach gewünschter Druckauflage der behandelten Druckplatte - anodische Oxidationen auf solchen Aluminiummaterialien durchgeführt werden, die keiner separaten Aufrauhbehandlung unterworfen sind, sie müssen dann lediglich eine Oberfläche aufweisen, auf der eine genügend haftfeste Aluminiumoxidschicht durch die anodische Oxidation erzeugt werden kann, wobei diese ihrerseits eine gute Haftung für eine aufzubringende lichtempfindliche Schicht bieten sollte.

Anodische Schichten auf (Flachdruck-)Druckplatten eignen sich vor allem zur besseren Führung des Feuchtwassers (=erhöhte Hydrophilie) und zur Erhöhung des Widerstandes gegen Abrieb und damit beispielsweise zur Verhinderung des Verlustes von druckenden Teilen auf der Oberfläche während des Druckvorgangs und weisen außerdem beispielsweise eine erhöhte Haftfestigkeit gegenüber der lichtempfindlichen Schicht auf.

Aufgrund ihrer natürlichen Porosität weisen konventionelle anodische Schichten jedoch auch Nachteile auf. Diese sind eine je nach den Anodisierbedingungen erhöhte Anfälligkeit gegen Alkali, das sich beispielsweise in den üblichen Medien, die zur Entwicklung der lichtempfindlichen Schichten dienen, oder im Feuchtwasser befinden kann, sowie eine mehr oder weniger starke irreversible Adsorption von Stoffen aus der aufgebrachten Beschichtung. Diese Adsorption kann dann zur sogenannten »Schleierbildung« führen, d. h. einer Verfärbung der Oxidschicht, die nach der Entwicklung der belichteten lichtempfindlichen Schicht in den dann bildfreien Teilen der Druckplatte sichtbar wird. Besonders deutlich wird diese »Schleierbildung« bei der häufig erforderlichen chemischen Korrektur, insbesondere bei Positiv-Platten, z. B. zur Entfernung von Filmkanten des Druckbildes, wobei die den Schleier verursachenden Stoffe auch aus der Tiefe der Oxidschicht herausgelöst werden. Die korrigierten Stellen erscheinen so als helle Flächen auf einem getönten Grund. Die Alkaliempfindlichkeit und die erwähnten Korrekturflecken führen im ungünstigsten Fall zu Schwierigkeiten beim Drucken, die sich durch Neigung der Druckplatten zum Tonen an ihren bildfreien Stellen und durch eine verminderte Auflagenleistung der Druckplatten auswirken können.

Aus dem Stand der Technik sind die folgenden Standardmethoden zur anodischen Oxidation von Aluminium in H₂SO₄ enthaltenden wäßrigen Elektrolyten bekannt (siehe dazu z. B. M. Schenk, Werkstoff Aluminium und seine anodische Oxydation, Francke Verlag - Bern, 1948, Seite 760; Praktische Galvanotechnik, Eugen G. Leuze Verlag - Saulgau, 1970, Seite 395 ff. und Seiten 518/519; W. Hübner und C. T. Speiser, Die Praxis der anodischen Oxidation des Aluminiums, Aluminium Verlag - Düsseldorf, 1977, 3. Auflage, Seiten 137 ff.), wobei sich H₂S0₄ als die für die meisten Anwendungsgebiete brauchbarste Elektrolytsäure herausgestellt hat:
Das Gleichstrom-Schwefelsäure-Verfahren, bei dem in einem wäßrigen Elektrolyten aus üblicherweise ca. 230 g H₂S0₄ pro 1 Itr. Lösung bei 10° bis 22° C und einer Stromdichte von 0,5 bis 2,5 A/dm² während 10 bis 60 min anodisch oxidiert wird. Die Schwefelsäurekonzentration in der wäßrigen Elektrolytlösung kann dabei auch bis auf 8 bis 10 Gew.-% H₂S0₄ (ca. 100 g H₂S0_{4/}Itr.) verringert oder auch auf 30 Gew.-% (365 g H₂S0_{4/}ttr.) und mehr erhöht werden. Durch die bei der anodischen Oxidation aus AI-Atomen entstehenden AI³⁺⁻lonen befindet sich im wäßrigen, H₂S0₄ enthaltenden Elektrolyten auch immer ein bestimmter Anteil an A1³⁺⁻lonen, der jedoch möglichst konstant gehalten wird, um reproduzierbare Ergebnisse hinsichtlich der Schichteigenschaften zu erzielen. Diese Konstanthaltung der A1³⁺⁻lonenkonzentration wird durch eine kontinuierliche Elektrolytregeneration erreicht, wobei der AI³⁺⁻lonengehalt im Bereich von etwa 8 bis 12 g A1³⁺/ltr. gehalten wird. Die Erschöpfung eines für das genannte Verfahren geeigneten wäßrigen, H₂S0₄ enthaltenden Elektrolyten tritt spätestens bei etwa 15 bis 18 g Al³⁺/Itr. ein, wobei Werte von mehr als 12 g A1³⁺/ltr. bereits in der Praxis möglichst vermieden werden.

Die »Hartanodisierung« wird mit einem wäßrigen, H₂SO₄ enthaltendel Elektrolyten einer Konzentration von 166 g H₂S0_{4/}ltr. (oder ca. 230 g H₂S0_{4/}ltr.) bei einer Betriebstemperatur von 0° bis 5°C, bei einer Stromdichte von 2 bis 3 A/dm², einer steigenden Spannung von etwa 25 bis 30 V zu Beginn und etwa 40 bis 100 V gegen Ende der Behandlung und während 30 bis 200 min durchgeführt.

Diese Verfahren liefern zwar für viele Anwendungsgebiete brauchbare Oxidschichten auf Aluminium, weisen jedoch beispielsweise bei ihrer Anwendung für die Herstellung von Trägermaterialien für Druckplatten einige Nachteile auf. Dazu zählen einerseits die erhöhte Anfälligkeit der danach erzeugten Schichten gegen Alkali und die »Schleierbildung« und andererseits die insbesondere bei der »Hartanodisierung« aufzuwendende Energie zum Erreichen und Konstanthalten der niedrigen Elektrolyttemperaturen und die für die ökonomisch günstige kontinuierliche Anodisierung von Aluminium relativ hohen Verweilzeiten des Aluminiums im Elektrolyten.

Zur Verbesserung der Eigenschaften von Oxidschichten, insbesondere für Druckplatten-Trägermaterialien, sind auch andere der bekannten Anodisierverfahren mit Zusätzen verschiedenster organischer Verbindungen oder von Chromsäure nicht geeignet, sie führen nämlich zu mehr oder weniger gefärbten Oxiden. Auch der Phosphorsäure als alleiniger Elektrolyt oder in Mischungen kam bisher für großtechnisch brauchbare Anodisierverfahren keine oder nur eine untergeordnete Bedeutung zu. Das Schichtwachstum führt bei dieser Säure nur zu verhältnismäßig dünnen Schichten. Diese dünnen Schichten sind jedoch nicht so dicht, daß sie beispielsweise als Formierschichten für Kondensatoren mit z. B. aus Boraten oder Zitronensäure erzeugten Schichten in Konkurrenz treten könnten (siehe dazu M. Schenk, Werkstoff Aluminium und seine anodische Oxidation, Francke Verlag Bern, 1948, Seite 324). Das starke Rücklösevermögen von Phosphorsäure für Aluminiumoxid bietet nicht nur eine mögliche Erklärung für dieses Verhalten (M. Schenk, Seite 385), sondern auch dafür, daß dickere und auch abriebfeste Oxidschichten unter wirtschaftlich vertretbaren Bedingungen nicht oder nur unter erschwerten Bedingungen herzustellen sind. Auf dieses Rücklösevermögen ist wahrscheinlich auch die großporige Struktur der in Phosphorsäure hergestellten Oxidschichten (M. Schenk, Seite 585) und die geringere Abriebfestigkeit dieser Schichten zurückzuführen.

In den aus dem Stand der Technik bekannten Verfahren zur anodischen Oxidation von Aluminium werden deshalb insbesondere modifizierte Elektrolyte auf der Basis von Phosphorsäure beschrieben. Das Verfahren zur anodischen Behandlung von Gegenständen aus Aluminium gemäß der DE-C-821 898 wird mit einer anodischen Glänzstufe in einem Bad aus 70% H₂SO₄, 20% H₃PO₄ und 10% Wasser bei einer Stromdichte von 15 bis 30A/dm², einer Temperatur zwischen 70 und 90°C und während 3 bis 5 min durchgeführt und ergibt glänzende und reflektierende Oberflächen.

Aus der DE-C-825 937 ist ein Verfahren zum anodischen Glänzen von Gegenständen aus Aluminium bekannt, bei dem ein Bad aus 40 bis 60% H₂SO₄, 5 bis 35% H₃PO₄, 5 bis 25% Sulfosäuren des Benzols und dem Rest an Wasser bei einer Temperatur von 65 bis 100° C zum Einsatz kommt.

In der DE-C-957616 wird ein Verfahren zur galvanischen Herstellung gleichmäßig körniger, glänzender Oberflächen auf Aluminium beschrieben, in dem der Elektrolyt 40 bis 70 Vol.-% H₂SO₄, 0 bis 20 Vol.-% H₃PO₄, 2 bis 5 Vol.-% HNO₃, 0,5 bis 2 Vol.-% HF und ein Netzmittel enthält. Die Elektrolyttemperatur beträgt etwa 60 bis 100°C bei einer Dauer von 3 bis 10 min, und die Stromdichte bewegt sich im Bereich von etwa 30 bis 40 A/dm² zu Beginn und 10 bis 15 A/dm² gegen Ende der Behandlung.

Bei der Anodisierstufe im Verfahren zur Herstellung einer lithographischen Druckplatte gemäß der DE-C-1 671 614 (=US-A-3511 661), die zu einem anodisierten Aluminiumträger führt, wird bei einer Temperatur von mindestens 17°C eine 42-, 50-, 68- oder 85%ige H₃P0₄ zur Einwirkung gebracht. Die verwendeten Stromdichten betragen 1,615, 2,153, 2,583 oder 2,691 A/dm², die Dicke der Aluminiumoxidschicht beträgt mindestens 50 · 10-⁹ m, und die Zellen der Aluminiumoxidschicht sind 15 bis 75 . 10-⁹ m breit.

Das Verfahren zur Herstellung von Offset-Druckplatten aus Aluminium nach der DE-A-1 956795 (=GB-A-1 240 577) weist u. a. eine Anodisierstufe auf, bei der die vorher geätzte Druckplatte in einem Bad mit 7,5 Vol.-% H₂SO₄ und 5 Vol.-% H₃P0₄ bei einer Temperatur von 23,9° C während 10 min und mit einer Stromdichte von 1,08 A/dm² anodisiert wird.

Aus der DE-A-2 251 710 (=GB-PS 1 410 768) ist ein Verfahren zur Herstellung von Druckplatten-Trägern bekannt, bei dem ein in einem H₂SO₄ enthaltenden Elektrolyten anodisch oxidierter Aluminiumträger mit einer wäßrigen H₃P0₄-Lösung nichtelektrolytisch nachbehandelt wird. In einem Beispiel wird auch ein Mischelektrolyt aus 15%iger H₂S0₄ und 5%iger H₃P0₄ zur anodischen Oxidation während 8 min bei 20° C und einer Stromdichte von 2,5 A/dm² eingesetzt.

In der DE-A- 314 295 (= US-PS 3 808 000) wird ein Verfahren zur Behandlung einer Druckplattenoberfläche aus Aluminium beschrieben, bei der die in H₂S0₄ anodisch oxidierte Oberfläche in einer wäßrigen H₃P0₄-Lösung nichtelektrolytisch nachbehandelt wird.

Bei dem Verfahren zum anodischen Vorbehandeln von langgestrecktem Aluminiummaterial gemäß der DE-B-2 522 926 wird eine wäßrige Lösung mit einem Gehalt an 10 bis 25% H₂SO₄ und 20 bis 50% H₃P0₄ bei Temperaturen über 80°C eingesetzt. Die Vorbehandlung ist bei einer Stromdichte von 100 A/dm² in etwa 5 bis 6 sec beendet. Das Bad dient dazu, Aluminiumoxid bei hohen Stromdichten und innerhalb kurzer Zeit aufzulösen.

Das Verfahren zum Herstellen von gefärbtem, anodisch behandeltem Aluminium nach der DE-A-2 548 177 weist eine Anodisierstufe auf, in der das Aluminium anodisch in einem H₃PO₄ und eine geringe Menge einer anderen Säure wie z. B. H₂S0₄ enthaltenden Bad behandelt wird. Als konkretes Beispiel wird ein Bad aus H₃P0₄ (80 g/Itr.) und H₂S0₄ (10 g/Itr.) aufgeführt, in dem das Aluminium 2 min lang behandelt wird. Vor dieser Behandlung wird die Oberfläche jedoch bereits in H₂S0₄ (165 g/Itr.) während 30 min bei 20°C und einer Stromdichte von 1,5 A/dm² anodisch oxidiert.

Aus der DE-A-2 707 810 (=US-A-4 049 504) ist ein Verfahren zur Herstellung von Offsetdruckplatten bekannt, bei dem Metallplatten (insbesondere Aluminium) in einer wäßrigen Lösung aus H₂S0₄ und H₃PO₄ anodisch oxidiert werden. Die Stromdichten betragen 1 bis 16 A/dm², die Temperaturen der Elektrolytlösung liegen bei 25°C bis 50°C, die Anodisierdauer beträgt 15 sec bis 3 min. Auf 1 bis 3 Gew.-Teile HzS0₄ sollen 3 bis 1 Gew.-Teil H₃P0₄ im Säuregemisch kommen, wobei die Säurekonzentration zwischen 5 und 40 Gew.-% liegen soll.

In der DE-A-2 729 391 wird ein Verfahren zur Herstellung einer Trägerplatte für die Lithographie beschrieben, bei dem eine poröse oxidierte Schicht in einem Elektrolyten erzeugt wird, der eine Mischung aus H₃PO₃ (phosphoriger Säure) und H₂SO₄ enthält, wobei die Stromdichte etwa 0,1 bis 2 A/dm² betragen soll.

Das Verfahren zum anodischen Oxidieren von Aluminium gemäß der FR-A-1 285 053 wird als Vorstufe vor dem Aufbringen einer Chrom- oder Nickelschicht eingesetzt und in einem Elektrolyten eines Gehaltes an 5 bis 45 Vol.-% H₃P0₄, 1 bis 30 Vol.-% H₂S0₄ und 25 bis 94 Vol.-% Wasser bei einer Temperatur von 27° C bis 60° C, einer Dauer von 1 bis 30 min und einer Stromdichte von 1,3 bis 13 A/dm² durchgeführt.

Die zu hellen, gut reflektierenden Oberflächen auf Aluminium führende anodische Oxidation nach der US-A-2 703 781 wird in einem Elektrolyten aus 15 bis 40 Gew.-% H₃P0₄, 2 bis 10 Gew.-% H₂S0₄ und 50 bis 83 Gew.-% Wasser bei einer Stromdichte von etwa 0,5 bis 3 A/dm², einer Dauer von 0,5 min bis 50 min und einer Temperatur von 15° C bis 32° C durchgeführt.

Aus der US-A-3 940 321 ist ein Verfahren zur Behandlung von Aluminium bekannt, bei dem das Aluminium zunächst in H₂S0₄ und anschließend in H₃P0₄ anodisch oxidiert wird.

In der nicht vorveröffentlichten EP-A-4569 (= DE-A-2 811 396) wird ein Verfahren zur anodischen Oxidation von band-, folien- oder plattenförmigem Material aus Aluminium oder seinen Legierungen in einem wäßrigen, H₂SO₄ und Al³⁺-Ionen enthaltenden Elektrolyten vorgeschlagen, in dem der Elektrolyt eine Konzentration an H₂S0₄ von 25 bis 100 g/Itr. und an Al³⁺-Ionen von 10 bis 25 g/Itr. bei einer Stromdichte von 4 bis 25 A/dm² und bei einer Temperatur von 25° C bis 65° C aufweist.

Diese aus dem Stand der Technik bekannten Verfahren zur anodischen Oxidation von Aluminium oder seinen Legierungen und/oder die danach hergestellten Materialien, insbesondere Druckplatten-Trägermaterialien, weisen jedoch einige Nachteile auf: Auf die Problematik der in H₃P0₄ als alleiniger Elektrolytsäure erzeugten Aluminiumoxidschichten wurde bereits eingangs hingewiesen, doch sind auch die in Mischelektrolyten aus H₂S0₄ und H₃P0₄ erzeugten Schichten nicht in allen Anwendungsgebieten brauchbar. Bei einer hohen Elektrolytkonzentration im Anodisierbad von beispielsweise mehr als 50% überwiegt der Polier- und Einebnungseffekt gegenüber dem Schichtwachstum, so daß die zur Erzielung einer guten Verankerung einer aufzubringenden Schicht (z. B. einer lichtempfindlichen Schicht) notwendige Oberflächenstruktur nicht erreicht werden kann; ähnliches gilt auch bei Anwendung von hohen Temperaturen von beispielsweise mehr als 65°C bis 70°C während des Anodisiervorgangs. Niedrige Stromdichten von weniger als etwa 2 A/dm2 oder hohe Stromdichten von mehr als etwa 30 A/dm² führen in Verbindung mit Anodisierzeiten von mehr als etwa 1,5 bis 2 min ebenfalls zu Schichten, die entweder zu langsam für den großtechnischen Einsatz oder mit zu großer Porosität wachsen oder bei denen ein zu geringer oder kein Schichtaufbau stattfindet, da die Rücklösekraft des Elektrolyten überwiegt. Bei der nichtelektrolytischen oder anodischen Nachbehandlung von in H₂SO₄ erzeugten Aluminiumoxidschichten in H₃P0₄ enthaltenden Lösungen werden Teile der vorher aufgebauten Oxidschicht wieder aufgelöst, so daß es insbesondere bezüglich der Abriebfestigkeit, Adsorptionsfähigkeit und Struktur der Oberfläche zu Störungen kommen kann, die dann beispielsweise bei Druckplatten-Trägermaterialien zu der eingangs erwähnten erhöhten Anfälligkeit gegen Alkali und »Schleierbildung« führen können.

Aufgabe der Erfindung ist es daher, ein Verfahren zur Herstellung von anodisch oxidiertem Aluminium vorzuschlagen, das die Vorteile der Elektrolytarten H₂S0₄ und H₃P0₄ nutzt, ohne dabei die dargestellten Nachteile zu übernehmen, d. h., mit dem abriebfeste, alkaliresistente, wenig poröse Aluminiumoxidschichten in ausreichender Stärke bei ökonomisch vertretbaren Energiekosten auf Aluminiumbändern, -folien oder -platten erzeugt werden können.

Die Erfindung geht aus von dem bekannten Verfahren zur anodischen Oxidation von band-, folien-oder plattenförmigem Material aus Aluminium oder seinen Legierungen in einem wäßrigen, Schwefelsäure und Phosphorsäure enthaltenden Elektrolyten, gegebenenfalls nach vorhergehender mechanischer, chemischer oder elektrochemischer Aufrauhung. Das erfindungsgemäße Verfahren ist dadurch gekennzeichnet, daß das Material in einem Elektrolyten einer Konzentration an Schwefelsäure von 25 bis 150 g/Itr., an Phosphorsäure von 10 bis 50 g/Itr. und an Aluminiumionen von 5 bis 25 g/Itr., bei einer Stromdichte von 4 bis 25 A/dm² und bei einer Temperatur von 25° bis 65°C anodisch oxidiert wird. In einer bevorzugten Ausführungsform dient dieses Verfahren mit den angegebenen Merkmalen zur Herstellung eines band-, folien- oder plattenförmigen Druckplatten-Trägermaterials. In den weiteren Ausführungen ist unter dem Begriff Druckplatte in der Regel eine Druckplatte für den Flachdruck zu verstehen, die in der Hauptsache aus einem flächigen Träger aus einem oder mehreren Materialien und einer oder mehreren darauf angebrachten, ebenfalls flächigen lichtempfindlichen Schichten besteht.

Das Verfahren wird insbesondere in einem Elektrolyten einer Konzentration an Schwefelsäure von 25 bis 75 g/Itr., an Phosphorsäure von 25 bis 40 g/Itr. und an Aluminiumionen von 10, bevorzugt 12 bis 20 g/Itr., bei einer Stromdichte von 6 bis 15 A/dm2 und bei einer Temperatur von 35°C bis 55°C ausgeführt.

Als Metallbasis für das band-, folien- oder plattenförmige Material wird Aluminium oder eine seiner Legierungen verwendet. Darunter sind bevorzugt (auch in den nachfolgenden Beispielen verwendet):
- »Reinaluminium« (DIN-Werkstoff Nr. 3.0255), d. h. bestehend aus ≧99,5% AI und den folgenden zulässigen Beimengungen von (maximale Summe von 0,5%) 0,3% Si, 0,4% Fe, 0,03% Ti, 0,02% Cu, 0,07% Zn und 0,03% sonstigem, oder
- »AI-Legierung 3003« (vergleichbar mit DIN-Werkstoff Nr. 3.0515), d. h. bestehend aus ≧98,5% Al, den Legierungsbestandteilen 0 bis 0,3% Mg und 0,8 bis 1,5% Mn und den folgenden zulässigen Beimengungen von 0,5% Si, 0,5% Fe, 0,2% Ti, 0,2% Zn, 0,1% Cu und 0,15% sonstigem

### zu verstehen.

Der Elektrolyt wird aus konz. H₂S0₄, konz. H₃P0₄, Wasser und einem zugesetzten Aluminiumsalz, insbesondere Aluminiumsulfat, so hergestellt, daß er, auf 1 ltr. Elektrolyt bezogen, 25 bis 150 g H₂S0₄, bevorzugt 25 bis 75 g H₂S0₄, 10 bis 50 g H₃P0₄, bevorzugt 25 bis 40 g H₃P0₄, und 5 bis 25 g in Lösung befindliche A1³⁺⁻lonen, bevorzugt 10, insbesondere 12 bis 20g g AI³⁺⁻lonen, enthält. Die Konzentrationsbereiche der Elektrolytbestandteile werden in regelmäßigen Abständen überprüft, da sie für einen optimalen Verfahrensverlauf eine ausschlaggebende Bedeutung haben, und diskontinuierlich oder bevorzugt kontinuierlich wird der Elektrolyt dann regeneriert. Ausführliche Angaben zur Herstellung, Überwachung und Regenerierung von Elektrolyten bei der anodischen Oxidation von Aluminium können aus W. Hübner, C. T. Speiser, Die Praxis der anodischen Oxidation des Aluminiums, Aluminium Verlag - Düsseldorf, 1977, 3. Auflage, Seiten 141 bis 148 und Seiten 154 bis 157, entnommen werden, dort sind auch grundsätzliche Hinweise über die Arbeitsweise bei der anodischen Oxidation von Aluminium zu finden (Seite 149 und Seite 150).

Das erfindungsgemäße Verfahren kann diskontinuierlich oder insbesondere kontinuierlich durchgeführt werden. Für die Durchführung der kontinuierlichen Verfahrensweise eignet sich beispielsweise eine Vorrichtung wie sie in der DE-B-2234424 (=US-A-3871 982) beschrieben wird. Diese Vorrichtung weist eine mit dem Elektrolyten gefüllte Behandlungswanne, je eine Eintritts- und Austrittsöffnung für das zu behandelnde Band in den beiden Stirnwänden der Wanne unterhalb des Flüssigkeitsspiegels des Elektrolyten, mindestens eine oberhalb des Metallbandes angeordnete Elektrode und Einrichtungen zur Erzeugung eines raschen Elektrolytstroms zwischen dem Transportweg des Bandes und der Elektrodenoberfläche auf. Der Elektrolytstrom wird durch je eine entlang jeder Wannen-Stirnwand angeordnete, glockenartige Kammer erzeugt, die einen Überlauf für den Elektrolyten mit einer Flüssigkeitsableitung in einen unterhalb der Wanne befindlichen Reservebehälter, einen gegenüber der Außenluft abgeschlossenen Gasraum oberhalb des Flüssigkeitsspiegels und eine in diesem Gasraum beginnende, mit einer Absaugpumpe verbundene Gasleitung enthält. Außerdem weist diese Vorrichtung noch eine Pumpe zum Fördern des Elektrolyten aus dem Reservebehälter in die Wanne auf.

Anders aufgebaute Behandlungsvorrichtungen sind ebenso für das erfindungsgemäße Verfahren geeignet, solange sie die weiter unten aufgeführten Bedingungen bezüglich Behandlungsdauer, Elektrolytbewegung, Stoff- und Wärmeaustausch gewährleisten.

Das erfindungsgemäße Verfahren wird zweckmäßig so ausgeführt, daß die Behandlungsdauer der anodischen Oxidation - d. h. der Aufenthalt eines Oberflächenpunktes im Einflußbereich der Elektrode(n) - sich im Bereich von 5 bis 60 sec, bevorzugt von 10 bis 35 sec, bewegt. Dabei können dann Schichtgewichte an Aluminiumoxid im Bereich von 1 bis 10 g/m² (entsprechend einer Schichtdicke von etwa 0,3 bis 3,0 µm), bevorzugt von etwa 2 bis 4 g/m², erhalten werden.

Bei der paktischen Durchführung der Erfindung ist eine gute Elektrolytumwälzung erforderlich. Diese kann entweder durch Rühren oder durch Umpumpen des Elektrolyten erzeugt werden. Dabei ist bei kontinuierlicher Durchführung (siehe z. B. DE-B-2234424) darauf zu achten, daß der Elektrolyt möglichst parallel zum zu behandelnden Band unter turbulenter Strömung mit hoher Geschwindigkeit unter Gewährleistung eines guten Stoff- und Wärmeaustausches geführt wird. Die Strömungsgeschwindigkeit des Elektrolyten relativ zum Band beträgt dann zweckmäßig mehr als 0,3 m/sec. Zur anodischen Oxidation wird bevorzugt Gleichstrom verwendet, es kann jedoch auch Wechselstrom oder eine Kombination dieser Stromarten (z. B. Gleichstrom mit überlagertem Wechselstrom o. ä.) eingesetzt werden.

Dem erfindungsgemäßen Verfahren zur anodischen Oxidation von Aluminium können auch - dies insbesondere bei der Ausführungsform des erfindungsgemäßen Verfahrens zur Herstellung eines Druckplatten-Trägermaterials - eine oder mehrere Vorbehandlungsstufen, insbesondere eine Aufrauhstufe, vorangestellt werden. Dabei wird unter Vorbehandeln entweder eine mechanische Oberflächenbehandlung durch Schleifen, Polieren, Bürsten oder Strahlen, eine chemische Oberflächenbehandlung zum Entfetten, Beizen oder Mattieren oder eine elektrochemische Oberflächenbehandlung durch Einwirkung des elektrischen Stroms (meistens von Wechselstrom) in einer Säure wie HCI oder HN0₃ verstanden. Unter diesen Vorbehandlungsstufen führen insbesondere die mechanische und elektrochemische Behandlung der Oberflächen des Aluminiums zu aufgerauhten Oberflächen. Die mittlere Rauhtiefe Rz liegt dabei im Bereich von etwa 1 bis 15 µm, insbesondere im Bereich von 4 bis 8 µm.

Die Rauhtiefe wird dabei nach DIN 4768 in der Fassung vom Oktober 1970 ermittelt, die Rauhtiefe R_{z} ist dann das arithmetische Mittel aus den Einzelrauhtiefen fünf aneinandergrenzender Einzelmeßstrekken. Die Einzelrauhtiefe ist definiert als der Abstand zweier Parallelen zur mittleren Linie, die innerhalb der Einzelmeßstrecke das Rauhheitsprofil am höchsten bzw. am tiefsten Punkt berühren. Die Einzelmeßstrecke ist der fünfte Teil der senkrecht auf die mittlere Linie projizierten Länge des unmittelbar zur Auswertung benutzten Teils des Rauhheitsprofils. Die mittlere Linie ist die Linie parallel zur allgemeinen Richtung des Rauhheitsprofils von der Form des geometrisch-idealen Profils, die das Rauhheitsprofil so teilt, daß die Summen der werkstofferfüllten Flächen über ihr und der werkstofffreien Flächen unter ihr gleich sind.

Dem erfindungsgemäßen Verfahren zur anodischen Oxidation von Aluminium können auch - wie dies ebenfalls insbesondere bei der Ausführungsform des erfindungsgemäßen Verfahrens zur Herstellung eines Druckplatten-Trägermaterials - eine oder mehrere Nachbehandlungsstufen nachgestellt werden. Dabei wird unter Nachbehandeln insbesondere eine chemische oder elektrochemische Behandlung der Aluminiumoxidschicht verstanden, beispielsweise eine Tauchbehandlung des Materials in einer wäßrigen Polyvinylphosphonsäure-Lösung nach der DE-C-1 621 478 (=GB-A-1230447), eine Tauchbehandlung in einer wäßrigen Alkalisilikat-Lösung nach der DE-B-1 471 707 (=US-A-3181 461) oder eine elektrochemische Behandlung (Anodisierung) in einer wäßrigen Alkalisilikat-Lösung nach der DE-A-2 532 769 (= US- A-3 902 976). Diese Nachbehandlungsstuten dienen insbesondere dazu, die bereits für viele Anwendungsgebiete ausreichende Hydrophilie der Aluminiumoxidschicht noch zusätzlich zu steigern, wobei die übrigen bekannten Eigenschaften dieser Schicht mindestens erhalten bleiben.

Als Anwendungsgebiet für ein nach dem erfindungsgemäßen Verfahren anodisch oxidiertes und gegebenenfalls noch vor- und/oder nachbehandeltes Material kommt insbesondere seine Verwendung als Trägermaterial bei der Herstellung von eine lichtempfindliche Schicht tragenden Druckplatten in Frage. Dabei wird entweder beim Hersteller von vorsensibilisierten Druckplatten oder beim Beschichten eines Trägermaterials beim Verbraucher das Trägermaterial mit einer der folgenden lichtempfindlichen Massen beschichtet:
Als lichtempfindliche Schichten sind grundsätzlich alle Schichten geeignet, die nach dem Belichten, gegebenenfalls mit einer nachfolgenden Entwicklung und/oder Fixierung eine bildmäßige Fläche liefern, von der gedruckt werden kann.

Neben den auf vielen Gebieten verwendeten Silberhalogenide enthaltenden Schichten sind auch verschiedene andere bekannt, wie sie z. B. in »Light-Sensitive Systems« von Jaromir Kosar, John Wiley & Sons Verlag, New York 1965« beschrieben werden: Die Chromate und Dichromate enthaltenden Kolloidschichten (Kosar, Kapitel 2); die ungesättigte Verbindungen enthaltenden Schichten, in denen diese Verbindungen beim Belichten isomerisiert, umgelagert, cyclisiert oder vernetzt werden (Kosar, Kapitel 4); die photopolymerisierbare Verbindungen enthaltenden Schichten, in denen Monomere oder Präpolymere gegebenenfalls mittels eines Initiators beim Belichten polymerisieren (Kosar, Kapitel 5); und die o-Diazo-chinone wie Naphtochinondiazide, p-Diazo-chinone oder Diazoniumsalz-Kondensate enthaltenden Schichten (Kosar, Kapitel 7). Zu den geeigneten Schichten zählen auch die elektrophotographischen Schichten, d. h. solche, die einen anorganischen oder organischen Photoleiter enthalten. Außer den lichtempfindlichen Substanzen können diese Schichten selbstverständlich noch andere Bestandteile wie z. B. Harze, Farbstoffe oder Weichmacher enthalten.

Insbesondere können die folgenden lichtempfindlichen Massen oder Verbindungen bei der Beschichtung der nach dem erfindungsgemäßen Verfahren hergestellten Trägermaterialien eingesetzt werden:
Positiv arbeitende o-Chinondiazid-, bevorzugt o-Naphthochinondiazid-Verbindungen, die beispielsweise in den DE-C-854 890, 865 109, 879 203, 894 959, 938 233, 1 109 521, 1 114 705, 1 118 606, 1 120 273 und 1 124 817 beschrieben werden.

Negativ arbeitende Kondensationsprodukte aus aromatischen Diazoniumsalzen und Verbindungen mit aktiven Carbonylgruppen, bevorzugt Kondensationsprodukte aus Diphenylamindiazoniumsalzen und Formaldehyd, die beispielsweise in den DE-C-596 731, 1 138 399, 1 138 400, 1 138 401, 1 142 871, 1 154 123, den US-A-2 679 498 und 3 050 502 und der GB-A-712 606 beschrieben werden.

Negativ arbeitende Mischkondensationsprodukte aromatischer Diazoniumverbindungen, beispielsweise nach der DE-A-2 024 244, die mindestens je eine Einheit der allgemeinen Typen A(-D)" und B verbunden durch ein zweibindiges, von einer kondensationsfähigen Carbonylverbindung abgeleitetes Zwischenglied aufweisen. Dabei sind diese Symbole wie folgt definiert: A ist der Rest einer mindestens zwei aromatische carbo- und/oder heterocyclische Kerne enthaltenden Verbindung, die in saurem Medium an mindestens einer Position zur Kondensation mit einer aktiven Carbonylverbindung befähigt ist. D ist eine an ein aromatisches Kohlenstoffatom von A gebundene Diazoniumsalzgruppe; n ist eine ganze Zahl von 1 bis 10; und B der Rest einer von Diazoniumgruppen freien Verbindung, die in saurem Medium an mindestens einer Position des Moleküls zur Kondensation mit einer aktiven Carbonylverbindung befähigt ist.

Positiv arbeitende Schichten nach der DE-A-2 610 842, die eine bei Bestrahlung Säure abspaltende Verbindung, eine Verbindung, die mindestens eine durch Säure abspaltbare C-O-C-Gruppe aufweist (z. B. eine Orthocarbonsäureestergruppe oder eine Carbonsäureamidacetalgruppe) und gegebenenfalls ein Bindemittel enthalten.

Negativ arbeitende Schichten aus photopolymerisierbaren Monomeren, Photoinitiatoren, Bindemitteln und gegebenenfalls weiteren Zusätzen. Als Monomere werden dabei beispielsweise Acryl- und Methacrylsäureester oder Umsetzungsprodukte von Diisocyanaten mit Partialestern mehrwertiger Alkohole eingesetzt, wie es beispielsweise in den US-A-2 760 863 und 3 060 023 und den DE-A-2 064 079 und 2 361 041 beschrieben wird. Als Photoinitiatoren eignen sich u. a. Benzoin, Benzoinether, Merhkernchinone, Acridinderivate, Phenazinderivate, Chinoxalinderivate, Chinazolinderivate oder synergistische Mischungen verschiedener Ketone. Als Bindemittel können eine Vielzahl löslicher organischer Polymere Einsatz finden, z. B. Polyamide, Polyester, Alkydharze, Polyvinylalkohol, Polyvinylpyrrolidon, Polyethylenoxid, Gelatine oder Celluloseether.

Zusammengefaßt kann also in überraschender Weise nach dem erfindungsgemäßen Verfahren ein anodisch oxidiertes band-, folien- oder plattenförmiges Material aus Aluminium oder seinen Legierungen erzeugt werden, das eine abriebfeste, alkaliresistente und wenig poröse Oberfläche in für viele Anwendungsgebiete ausreichender Stärke aufweist. Insbesondere zeigt ein nach diesem Verfahren hergestelltes und mit einer lichtempfindlichen Schicht versehenes Druckplatten-Trägermaterial keine oder eine zumindest verringerte »Schleierbildung«. Dieses Ziel konnte im erfindungsgemäßen Verfahren erreicht werden durch die Kombination von in der Fachwelt für die Erreichung dieses Ziels oftmals eher als abträglich beurteilten Verfahrens-Merkmalen, nämlich der Anwendung einer niedrigen Gesamtsäurekonzentration, einer gezielten Verteilung der Schwefel- und Phosphorsäureanteile, einer hohen AI³⁺⁻lonenkonzentration, einer relativ hohen Elektrclyttemperatur, einer hohen Stromdichte und einer hohen Strömungsgeschwindigkeit des Elektrolyten. Es ist zwar möglich, daß einzelne der Merkmale des Verfahrens in bestimmten Teilbereichen bereits bekanntgeworden sind, dies gilt jedoch nicht für die Kombination aller Merkmale. Trotz der relativ hohen Elektrolyttemperatur bewegt sich das Rücklösevermögen des Elektrolyten in der Größenordnung von eher bei niedrigeren Elektrolyttemperaturen zu beobachtenden Werten. Ebenso bleiben die bei der höheren Stromdichte oftmals befürchteten »Verbrennungen« des Aluminiumoxids überraschenderweise aus. Prozentangaben in den folgenden Beispielen sind auf das Gewicht bezogen, Gew.-Teile stehen zu Vol.-Teilen im gleichen Verhältnis wie kg zu Itr. Bei der Beurteilung der nach dem erfindungsgemäßen Verfahren anodisch oxidierten Aluminiummaterialien werden die folgenden Standardmethoden herangezogen:
- Bestimmung des Flächengewichtes von Aluminiumoxidschichten durch chemisches Ablösen (nach DIN 50 944 in der Ausgabe vom März 1969): Die Aluminiumoxidschicht wird durch eine Lösung aus 37 ml H₃P0₄ (Dichte von 1,71 g/ml bei 20° C entsprechend 85% H₃PO₄), 20 g CrO₃ und 963 ml H₂0 dest. bei 90 bis 95° C während 5 min vom Grundmetall abgelöst und der dabei entstehende Gewichtsverlust durch Wiegen der Probe vor und nach dem Ablösen bestimmt. Aus dem Gewichtsverlust und dem Gewicht der mit der Schicht bedeckten Oberfläche wird das Flächengewicht der Schicht berechnet und in g/m² angegeben.
- Prüfung der Güte der Verdichtung anodisch erzeugter Oxidschichten im Anfärbeversuch (angelehnt an DIN 50 946 in der Ausgabe vom Juni 1968): Diese qualitative Meßmethode läßt insbesondere in Kombination mit einer nachfolgenden quantitativen Farbortbestimmung Aussagen darüber zu, ob und in welchem Ausmaß die anodisch oxidierte Oberfläche eines Aluminiummaterials zur »Schleierbildung« neigt. Zur Messung wird ein flächiger Materialabschnitt von 5 cm - 12 cm hälftig während 20 min in eine Lösung von 0,5 g/Itr. an Aluminium-Blau (^{@}Solway Blue BN 150 der ICI) in H₂0 dest. bei 40° bis 45° C eingetaucht, mit H₂0 dest. abgespült und getrocknet. Der Grad der Anfärbung ist ein Maß für die Güte der Verdichtung. Je weniger Farbstoff aufgenommen worden ist, desto besser ist die Verdichtung, d. h., je weniger neigt die untersuchte Oberfläche zur »Schleierbildung«.
- Farbortbestimmung (nach DIN 5033, Blatt 1 vom Juli 1962, Blatt 3 vom April 1954, Blatt 6 vom September 1964 und Blatt 7 vom Oktober 1966): Dabei werden die Farbmaßzahlen für den ungefärbten und den angefärbten Teil der Probe (angefärbt mit Aluminium-Blau) bestimmt. Als Normlichtart wird die Normlichtart C (spektrale Strahlungsverteilung einer gasgefüllten Wolfram-Glühlampe der Verteilungstemperatur von 2854 K) verwendet und die drei Farbwerte der zu messenden Farbvalenz bestimmt. Als Ergebnis können die trichromatischen Farbmaßzahlen des Normvalenz-Systems angegeben werden, in der Praxis genügt (zumindest im vorliegenden Fall) häufig bereits die Angabe eines Normfarbwertes oder Normfarbwertanteils. Bei der Farbortbestimmung der Probe ist dann die Differenz zwischen den Normfarbwertanteilen x, des ungefärbten Teils der Probe und x_{II} des angefärbten Teils der Probe ein Maß für die Verdichtung der Oberfläche, d. h., je größer der Differenzwert, desto weniger dicht ist die Oberfläche und desto eher tritt die »Schleierbildung« auf.
- Prüfung der Alkaliresistenz der Oberfläche (nach US-A-3 940 321, Spalten 3 und 4, Zeilen 29 bis 68 und Zeilen 1 bis 8): Als Maß für die Alkaliresistenz einer Aluminiumoxidschicht gilt die Auflösegeschwindigkeit der Schicht in sec in einer alkalischen Zinkatlösung. Die Schicht ist um so alkalibeständiger, je länger sie zur Auflösung braucht. Die Schichtdicken sollten in etwa vergleichbar sein, da sie natürlich auch einen Parameter für die Auflösegeschwindigkeit darstellen. Man bringt einen Tropfen einer Lösung aus 500 ml H₂0 dest., 480 g KOH und 80 g Zinkoxid auf die zu untersuchende Oberfläche und bestimmt die Zeitspanne bis zum Auftreten von metallischem Zink, was an einer Schwarzfärbung der Untersuchungsstelle zu erkennen ist.

### Beispiel 1

Walzblankes Aluminiumband der Dicke 0,3 mm wird mit einer alkalischen Beizlösung (einer wäßrigen Lösunn aus 20 g NaOH pro Itr. Lösung) bei erhöhter Temperatur von etwa 50 bis 70°C entfettet. Die elektrochemische Aufrauhung der Aluminiumoberfläche erfolgt in einer nach der Lehre der DE-B-2234424 erstellten Apparatur mit Wechselstrom und in einem HN0₃ enthaltenden Elektrolyten. Zur nachfolgenden anodischen Oxidation mit Gleichstrom wird eine gleichartige Einrichtung benutzt, jedoch erfolgt die Stromzuführung über eine Kontaktwalze.

Der Anodisierelektrolyt enthält 50 g H₂SO₄/Itr., 25 g H₃PO₄/Itr. und 10 g Al³⁺/Itr., wobei die Al³⁺-Ionenkonzentration durch Auflösen von 123,5 g Al₂(SO₄)₃ · 18 H₂0 pro Itr. erzeugt wird. Bei einer Badtemperatur von 35° C und einer Stromdichte von 8 A/dm² (Gleichstrom) lassen sich etwa 3,1 g/m² Aluminiumoxid in etwa 25 sec Anodisierzeit erhalten. Die Strömung in der obengenannten Apparatur ist für die Erzielung eines guten Stoff- und Wärmeaustausches turbulent, die Strömungsgeschwindigkeit des Elektrolyten beträgt mehr als 0,3 m/sec.

Zur Herstellung einer vorsensibilisierten Druckplatte aus diesem Material wird eine Lösung mit folgenden Bestandteilen verwendet:

Das auf dem anodisierten Träger aufgebrachte Gewicht der lichtempfindlichen Schicht beträgt etwa 3 g/m².

Zur Herstellung einer Druckform wird in bekannter Weise belichtet und mit einer wäßrig alkalischen Lösung entwickelt. Mit einer so vorbereiteten Druckform lassen sich im Offsetverfahren etwa 150 000 Drucke in guter Qualität herstellen.

Zur Messung der »Schleierbildungs«-Empfindlichkeit der Druckplatte wird diese vor Aufbringen der lichtempfindlichen Schicht angefärbt.

Bei der Farbortbestimmung ergibt sich als Maß für die Farbannahme der Oberfläche eine Farbwertanteil-Differenz x_{I}-x_{II} von 1 · 10³.

Der Zinkat-Test ergibt eine Meßzeit von etwa 38 sec. Die »Schleierbildung« des Druckplattenträgers ist gering und die Alkaliresistenz gut.

### Beispiel 2

Walzblankes Aluminiumband der Dicke 0,3 mm wird nach den Angaben des Beispiels 1 alkalisch gebeizt und elektrochemisch aufgerauht. Die anschließende anodische Oxidation erfolgt in einer nach der Lehre der DE-AS 2 234 424 erstellten Apparatur mit einem Elektrolyten, der 60 g H₂S0_{4/}ltr., 40 g H₃PO₄/Itr. und 20 g Al³⁺/Itr. enthält. Bei einer Badtemperatur von 35°C und einer Stromdichte von 8 A/dm² lassen sich in 25 Sekunden etwa 2,8 g/m² Aluminiumoxid aufbauen. Der Färbetest ergibt eine Farbwertanteil-DifferAnz x_{I}-x_{II} von 4,4 · 10³, der Zinkattest eine Meßzeit von 36 Sekunden

Nach dem Aufbringen einer lichtempfindlichen Schicht nach den Angaben des. Beispiels 1 können im Offsetverfahren etwa 160 000 Drucke in guter Qualität erhalten werden.

Führt man die Anodisierung der aufgerauhten Oberfläche in dem oben angegebenen Säuregemisch bei 55°C und einer Stromdichte von 12 A/dm² durch, so erhält man ca. 3,4 g/m2 Aluminiumoxid. Die Farbwertanteil-Differenz x_{I}-x_{II} steigt gering auf 9,4 · 10³, der Meßwert im Zinkattest geht auf 31 Sekunden zurück. Im Offsetverfahren übersteigt die Leistung 150 000 Drucke in guter Qualität. Die »Schleierbildung« beider Oxidschichten ist gering, ihre Alkaliresistenz gut.

### Beispiel 3

Walzblankes Aluminiumband der Stärke 0,3 mm wird nach den Angaben des Beispiels 1 alkalisch gebeizt und elektrochemisch aufgerauht. Die anodische Oxidation erfolgt in einer nach der Lehre der DE-B-2 234 424 erstellten Einrichtung mit einem Elektrolyten, der 50. g H₂SO₄/Itr., 25 g H₃PO₄/Itr. und 12 g AI³⁺/Itr. enthält, bei einer Temperatur von 55°C und einer Stromdichte von 12 A/dm². Unmittelbar anschließend wird die so erhaltene Aluminiumoxid-Oberfläche nach der Lehre der DE-A-2 532 769 mit einer wäßrigen Lösung von 2 g/Itr. Na-metasilikat bei 25°C und einer Stromdichte von 0,9 A/dm² 60 Sekunden anodisch behandelt.

Man erhält 3,0 g/m² Aluminiumoxid mit einer im Färbetest ermittelten Farbwertanteil-Differenz x_{I}-x_{IIn} von 4,0 · 10³ und einer Meßzeit im Zinkattest von 98 sec. Dieser in »Farbschleier«-Verhalten und Alkaliresistenz gegenüber der nach Beispiel 2 bei 55°C erzeugten Schicht deutlich verbesserte Druckträger leistet nach Aufbringen einer lichtempfindlichen Schicht nach Beispiel 1 ein Minimum von 150000 guten Drucken im Offsetverfahren. Die Gewinnung von Vorteilen für lithographische Oberflächen durch die Anwendung bereits bekannter Nachbehandlungsverfahren auch für erfindungsgemäß erzeugte Aluminiumoxid-Schichten wird hier deutlich.

### Beispiel 4

Ein nach den Angaben des Beispiels 1 gebeiztes und aufgerauhtes Aluminiumbandmaterial wird in einer Einrichtung nach der DE-AS 2234424 in einer wäßrigen Lösung mit 150g H2S04/ltr., 50 g H₃PO₄/Itr., 5 g Al³⁺/Itr. (zugesetzt als 61,75 g/Itr. Al₂(SO₄)₃ · 18 H₂0) anodisiert. Bei einer Temperatur von 40°C, einer Stromdichte von 11 A/dm² lassen sich in 25 sec etwa 2,5 g/m² Aluminiumoxid aufbauen.

Nach dem Aufbringen einer lichtempfindlichen Schicht und der Weiterverarbeitung jeweils nach den Angaben des Beispiels 1 lassen sich von der so erhaltenen Druckform 80 000 gute Drucke herstellen.

Der Färbetest ergibt eine Farbwertanteil-Differenz x_{I}-x_{II} von 12 · 10³. Die Alkaliresistenz im Zinkattest beträgt 31 sec.

Mit dem Ansteigen der Gesamtsäurekonzentration steigt die Farbschleierempfindlichkeit des erhaltenen Oxides, seine Alkaliresistenz und die zu erreichende Druckauflage werden geringer; es sind jedoch immer noch Druckplatten-Trägermaterialien mit für viele Fälle ausreichenden Eigenschaften zu erhalten.

### Beispiel 5

Ein nach den Angaben von Beispiel 1 alkalisch gebeiztes und elektrochemisch aufgerauhtes Aluminiumbandmaterial der Stärke 0,3 mm wird in einer Lösung anodisch oxidiert, die 50 g H₂S0_{4/}ltr., 25 g H₃PO₄/Itr. und 13 g Al³⁺/Itr. enthält. Abweichend von der in Beispiel 1 eingesetzten Apparatur entsprechend der Lehre der DE-B-2234424 wird der Prozeß in einer Vorrichtung mit geringerer Elektrolytbewegung und damit schlechterem Stoff- und Wärmeaustausch, beispielsweise einer Einrichtung wie in der DE-B-1 621 115, Spalte 3, Zeilen 1 bis 10 beschrieben, ausgeführt.

Bei 40°C und 6 A/dm² können in 30 sec etwa 2,7 g/m² Aluminiumoxid erzeugt werden. Die im Färbetest ermittelte Farbwertanteil-Differenz x_{I}-x_{II} von 23,9 · 10³ und die Alkaliresistenz im Zinkattest von 41 sec zeigen einen Anstieg bzw. Abfall gegenüber den unter günstigeren Bedingungen nach der DE-B-2234424 erhaltenen Oxidschichten, sind jedoch noch weit besser als bei Vergleichsoxidschichten, die in Schwefelsäure als alleiniger Elektrolytsäure erzeugt werden. Nach Beschichtung mit einem lichtempfindlichen Gemisch nach Beispiel 1 lassen sich mehr als 150000 gute Drucke im Offsetverfahren herstellen.

Führt man die Anodisierung bei 55°C und 12 A/dm² durch, so entstehen in 30 sec etwa 3,4 g/m² Oxid. Aufgrund der etwas ungünstigeren Entstehungsbedingungen (erhöhte Temperatur, geringer Stoff-und Wärmeaustausch) zeigt dieses Oxid im Färbetest eine Farbwertanteildifferenz x_{I}-x_{II} von 32 · 10³ und eine im Zinkattest (36 sec) geprüfte etwas geringere Alkaliresistenz.

Nach Beschichtung mit einer lichtempfindlichen Schicht, wie im Beispiel 1 beschrieben, lassen sich dennoch von diesem Druckträger mehr als 150 000 gute Drucke herstellen.

Dieses Beispiel zeigt die große Breite in der Anwendbarkeit der erfindungsgemäßen Anodisierelektrolyte, die auch unter erschwerten Anodisierbedingungen noch deutliche Verbesserungen der Oxidschichteigenschaften erbringen.

### Beispiel 6

Walzblankes Aluminiumband der Dicke 0,3 mm wird nach den Angaben des Beispiels 1 mit einer alkalischen Lösung entfettet, elektrochemisch aufgerauht und anodisch oxidiert. Der Elektrolyt bei der anodischen Oxidation enthält 25 g H₂SO₄/Itr., 25 g H₃PO₄/Itr. und 5 g Al³+/Itr. Bei 55°C Badtenperatur und 8 A/dm² Stromdichte können ca. 1,95 g/m² Oxid in 25 sec aufgebaut werden. Das nicht nachbehandelte Material hat eine Alkaliresistenz im Zinkattest von 63 sec.

Durch Tauchen des Aluminiumträgers in eine 0,1%ige wäßrige Lösung von Polyvinylphosphonsäure (Molekulargewicht etwa 100 000) bei 60°C während 4 min wird die Oberfläche für die nachfolgende Sensibilisierung vorbereitet.

Die lichtempfindliche Beschichtung erfolgt mit 1,4 Gew.-Teilen Mischkondensat aus 1 Mol 3-Methoxi-diphenylamin-4-diazonium-sulfat und 1 Mol 4,4'-Bis-methoximethyl-diphenylether, hergestellt in 85%iger wäßriger Phosphorsäure und als Mesitylensulfonat ausgefällt, 0,2 Gew.-Teilen p-Toluolsulfonsäure-monohydrat, 3 Gew.-Teilen Polyvinylbutyral (enthaltend 6S bis 71% Polyvinylbutyral, 1% Polyvinylacetat- und 24 bis 27% Polyvinylalkoholeinheiten, die Viskosität einer 5%igen Lösung in Butanol bei 20° C beträgt 20-30 mPa · s), 80 Vol.-Teilen Ethylenglykolmonomethylether und 20 Vol.-Teilen Butylacetat. Die unter einem Negativ belichtete Diazo-Mischkondensatschicht wird mit einer Mischung aus 50 Gew.-Teilen Wasser, 15 Gew.-Teilen Isopropanol, 20 Gew.-Teilen n-Propanol, 12,5 Gew.-Teilen n-Propylacetat, 1,5 Gew.-Teilen Polyacrylsäure und 1,5 Gew.-Teilen Essigsäure entwickelt.

Von der so erhaltenen Druckform lassen sich sehr gute Drucke herstellen. Die bildfreien Stellen sind schleierfrei. Erfindungsgemäß hergestellte Oxidschichten lassen also die Anwendung von Methoden und Chemikalien, welche üblicherweise zur Verbesserung der Arbeitsweise von Negativschichten Anwendung finden, uneingeschränkt zu.

### Beispiel 7

Ein nach den Angaben von Beispiel 1 vorbereitetes, aufgerauhtes Aluminiumband wird in einem Elektrolyten aus 50 g H₂SO₄/Itr., 25 g H₃PO₄/Itr. und 12 g Al³⁺/Itr. anodisch oxidiert. Bei einer Badtemperatur von 55°C und einer Stromdichte von 12 A/dm² lassen sich so in 30 sec 3,1 g/m² Aluminiumoxid aufbauen. Im Färbetest ergibt sich eine Farbwertanteil-Differenz x_{I}-x_{II} von 9,5 · 10³ und eine Zinkattestzeit von etwa 34 sec.

Zur lichtempfindlichen Beschichtung kann neben einer positiv arbeitenden Lösung, wie im Beispiel 1 beschrieben, auch eine negativ arbeitende Photopolymerlösung aus den folgenden Anteilen angewendet werden:

Der mit dieser Photopolymerschicht in einer Menge von 5 g/m² versehene Aluminiumträger erhält noch eine Deckschicht von ca. 1 g/m2, die aus folgender Lösung hergestellt wird:

Nach Belichtung und Entwicklung, entsprechend der in der DE-C-1 193 366 angegebenen Weise, erhält man eine an den bildfreien Stellen schleierfreie Druckform mit hohen Druckleistungen.

Ein nach den Angaben des Beispiels 1 alkalisch gereinigtes und elektrochemisch aufgerauhtes Aluminiumband wird in einem wäßrigen Elektrolyten mit 100 g H₃PO₄/Itr. als alleiniger Elektrolytsäure anodisch oxidiert. Bei 40°C Badtemperatur und einer Stromdichte von 4 A/dm² können in einer Vorrichtung entsprechend der DE-B-2234424 mit Kontaktwalze in etwa 25sec 0,85 g/m² Aluminiumoxid aufgebaut werden.

Die Alkaliresistenz, gemessen im Zinkattest, ist mäßig (16 sec), die Neigung zur »Farbschleier«-Bildung, beurteilt im Färbetest, sehr gering (Farbwertanteil-Differenz x_{I}-x_{II} von etwa 1 - 10³).

Die noch ohne Verbrennungen aufbaubare, aber bereits dünne Oxidschicht zeigt eine sch!echte Alkaliresistenz und damit deutlich die Nachteile der Verwendung von Phosphorsäure als alleinigem Anodosierelektrolyt, aber weist auch auf den Vorteil der sehr geringen Farbschleierempfindlichkeit hin.

Setzt man unter sonst gleichen Bedingungen (100 g/Itr. H₃P0₄, 40° C, 25 sec Verweilzeit, 4 A/dm²) etwa 20 g Al³⁺/Itr. als 246,8 g/Itr. Al₂(SO₄)₃ · 18 H₂0 zu, so zeigt sich bereits eine gewisse positive Wirkung in bezug auf ein leicht erhöhtes Oxidgewicht von 0,95 g/m², eine auf 22 sec verbesserte Alkaliresistenz im Zinkattest, mit nur geringfügig erhöhter »Farbschleier«-Empfindlichkeit (Farbwertanteil-Differenz x_{I}--x_{II}=4 · 10³), für eine ökonomische Verfahrensweise ist jedoch insbesondere die Dicke der Oxidschicht noch nicht ausreichend.

### Vergleichsbeispiel V 2

Ein Aluminiumband der Stärke 0,3 mm wird nach den Angaben des Beispiels 1 alkalisch gebeizt, elektrochemisch aufgerauht und anodisch oxidiert. Die anodische Oxidation wird aber mit einem Elektrolyt von 150 g H₂SO₄/Itr. und 5 g Al³⁺/Itr. durchgeführt. Bei 40°C Badtemperatur und einer Stromdichte von 12 A/dm² lassen sich in 30 sec etwa 2,8 g/m² Aluminiumoxid aufbringen. Der Färbetest ergibt eine Farbwertanteil-Differenz x_{I}-x_{II} von 27 - 10³. Im Zinkattest ist die Oxidschicht bereits nach 22 sec durchdrungen.

Nach Beschichtung mit einem lichtempfindlichen Gemisch nach den Angaben des Beispiels 1 erhält man eine Druckplatte, die nach der Kopie eine kräftige »Schleierbildung« zeigt. Im Offsetverfahren lassen sich etwa 140 000 gute Drucke herstellen.

Steigert man bei der anodischen Oxidation die Temperatur auf 55°C und die Stromdichte auf 16 A/dm², so lassen sich etwa 3,4 g/m² Oxid erzeugen. Der Färbetest erfährt eine Steigerung der Farbwertanteil-Differenz x_{I}-x_{II} auf 42 - 10³, während die Widerstandsfähgkeit im Zinkattest auf 16 sec zurückgeht. Im Beispiel 2 wird im Gegensatz dazu der erfindungsgemäße erzielbare Fortschritt in Färbetest (d. h. verringerter Schleierbildung) und Alkaliresistenz bei einer ebenfalls gesteigerten Temperatur und Stromdichte gezeigt.

Die nach Beispiel 1 mit einem lichtempfindlichen Gemisch beschichtete Unterlage zeigt nach der Kopie eine sehr kräftige »Schleierbildung«. Die Druckauflage im Offsetverfahren erreicht nur etwa 95 000 Drucke in guter Qualität.

### Vergleichsbeispiel V 3

Walzblankes Aluminiumband wird nach den Angaben des Beispiels 1 vorbehandelt und anodisch oxidiert. Die anodische Oxidation erfolgt in einem Elektrolyten, der 75 g H₂SO₄/Itr. und 20 g A1³⁺/ltr. enthält (nach der Lehre der DE-A-2 811 396).

Bei 40°C Badtemperatur und einer Stromdichte von 9 A/dm² lassen sich etwa 2,5 g/m² Aluminiumoxid aufbringen. Der Färbetest ergibt eine Farbwertanteil-Differenz x_{I}-x_{II} von 16 - 10³, im Zinkattest werden 32 sec erreicht.

Nach Beschichtung mit dem im Beispiel 1 beschriebenen lichtempfindlichen Gemisch lassen sich nach Kopieren und Entwicklung etwa 150 000 Drucke guter Qualität herstellen.

Der Fortschritt, der sich aus der Anwendung des erfindungsgemäßen Verfahrens auch gegenüber diesem bereits stark verbesserten Verfahren ergibt, wird beim Vergleich des mit gleicher Säurekonzentration hergestellten Materials im Beispiel 1 deutlich.

### Vergleichsbeispiel V 4

Nach den Angaben des Beispiels 1 alkalisch vorbehandelte und elektrochemisch aufgerauhte Aluminiumbandabschnitte werden in H₂S0₄ oder H₂S0_{4/}H₃P0₄-Gemischen verschiedener Konzentration mit und ohne Aluminiumionenzusatz (eingebracht als Al₂(SO₄)₃· 18 H₂0) während 30 sec bei 30°C mit einer Stromdichte von 8 A/dm² anodisch oxidiert. Die Zusammensetzung des Anodisierelektrolyten, Leitfähigkeit und die erzeugten Oxidschichtdicken und ihr Färbeverhalten sind in der aufgeführten Tabelle enthalten. Dabei zeigt sich, daß der Aluminiumionenzusatz in der Regel das Oxiddickenwachstum begünstigt und stark zur Verminderung der Anfärbbarkeit, ausgedrückt durch die Farbwertanteil-Differenz xi-xii, beiträgt. Dieses Ergebnis ist besonders signifikant bei den erfindungsgemäß bevorzugten niedrigeren Gesamtsäurekonzentrationen. Der Aluminiumionenzusatz vermindert die spezifische Leitfähigkeit bei höheren Gesamtsäurekonzentrationen, bei den erfindungsgemäß bevorzugten niedrigeren Säurekonzentrationen kehren sich die Verhältnisse unerwarteterweise jedoch meist um und dieser Zusatz verbessert die spezifische Leitfähigkeit und damit auch die Wirtschaftlichkeit des Verfahrens.

## Patentansprüche

1. Verfahren zur anodischen Oxidation von band-, folien- oder plattenförmigem Material aus Aluminium oder seinen Legierungen in einem wäßrigen, Schwefelsäure und Phosphorsäure enthaltenden Elektrolyten, gegebenenfalls nach vorhergehender mechanischer, chemischer oder elektrochemischer Aufrauhung, dadurch gekennzeichnet, daß das Material in einem Elektrolyten einer Konzentration an Schwefelsäure von 25 bis 150 g/Itr., an Phosphorsäure von 10 bis 50 g/Itr. und an Aluminiumionen von 5 bis 25 g/Itr., bei einer Stromdichte von 4 bis 25 A/dm² und einer Temperatur von 25° bis 65° C anodisch oxidiert wird.

2. Verfahren nach Anspruch 1, dadurch gekennzeichnet, daß das Material in einem Elektrolyten einer Konzentration an Schwefelsäure von 25 bis 75 g/Itr., an Phosphorsäure von 25 bis 40 g/Itr. und an Aluminiumionen von 10, bevorzugt 12 bis 20 g/Itr., bei einer Stromdichte von 6 bis15 A/dm² und bei einer Temperatur von 35° bis 55° C anodisch oxidiert wird.

3. Verfahren zur Herstellung eines band-, folien- oder plattenförmigen Druckplatten-Trägermaterials durch anodische Oxidation von Aluminium oder seinen Legierungen in einem wäßrigen Schwefelsäure und Phosphorsäure enthaltenden Elektrolyten, gegebenenfalls nach vorhergehender mechanischer, chemischer oder elektrochemischer Aufrauhung, dadurch gekennzeichnet, daß das Trägermaterial in einem Elektrolyten einer Konzentration an Schwefelsäure von 25 bis 150 g/Itr., an Phosphorsäure von 10 bis 50 g/Itr. und an Aluminiumionen von 5 bis 25 g/Itr., bei einer Stromdichte von 4 bis 25 A/dm² und bei einer Temperatur von 25° bis 65° C anodisch oxidiert wird.

4. Verfahren nach Anspruch 3, dadurch gekennzeichnet, daß das Trägermaterial in einem Elektrolyten einer Konzentration an Schwefelsäure von 25 bis 75 g/Itr., an Phosphorsäure von 25 bis 40 g/Itr. und an Aluminiumionen von 10, bevorzugt 12 bis 20 g/Itr., bei einer Stromdichte von 6 bis 15 A/dm² und bei einer Temperatur von 35° bis 55°C anodisch oxidiert wird.

5. Verwendung des nach dem Verfahren gemäß Anspruch 1 oder 2 anodisch oxidierten Materials als Trägermaterial bei der Herstellung von eine lichtempfindliche Schicht tragenden Druckplatten.

6. Verwendung nach Anspruch 5, dadurch gekennzeichnet, daß die gegebenenfalls angefärbten lichtempfindlichen Schichten Diazoverbindungen, Diazochinone, Diazomischkondensate oder photopolymerisierbare Verbindungen enthalten.

## Claims

1. Process for anodically oxidizing materials in the form of strips, foils, or sheets comprised of aluminum or aluminum alloys in an aqueous electrolyte containing sulfuric acid and phosphoric acid, if appropriate, after a foregoing mechanical, chemical or electrochemical roughening, characterized in that the material is anodically oxidized in an electrolyte having a concentration of sulfuric acid ranging from 25 to 150 g per liter, of phosphoric acid ranging from 10 to 50 g per liter, and of aluminum ions ranging from 5 to 25 g per liter, at a current density ranging from 4 to 25 A/dm², and a temperature ranging from 25 to 65° C.

2. Process according to claim 1 characterized in that the material is anodically oxidized in an electrolyte having a concentration of sulfuric acid ranging from 25 to 75 g per liter, of phosphoric acid ranging from 25 to 40 g per liter, and of aluminum ions ranging from 10 g, preferably from 12, to 20 g per liter, at a current density ranging from 6 to 15 a/dm², and a temperature ranging from 35 to 55° C.

3. Process for the preparation of a support material for printing plates in the form of a strip, a foil or a sheet, by anodically oxidizing aluminum or aluminum alloys in an aqueous electrolyte containing sulfuric acid and phosphoric acid, if appropriate, after a foregoing mechanical, chemical or electrochemical roughening, characterized in that the support material is anodically oxidized in an electrolyte having a concentration of sulfuric acid ranging from 25 to 150 g per liter, of phosphoric acid ranging from 10 to 50 g per liter, and of aluminum ions ranging from 5 to 25 g per liter, at a current density ranging from 4 to 25 A/dm², and a temperature ranging from 25 to 65° C.

4. Process according to claim 3 characterized in that the support material is anodically oxidized in an electrolyte having a concentration of sulfuric acid ranging from 25 to 75 g per liter, of phosphoric acid ranging from 25 to 40 g per liter, and of aluminum ions ranging from 10 g, preferably from 12, to 20 g per liter, at a current density ranging from 6 to 15 A/dm², and a temperature ranging from 35 to 55° C.

5. Use of the material which has been anodically oxidized according to the process of claim 1 or claim 2 as a support material in the preparation of printing plates carrying a light-sensitive layer.

6. Use according to claim 5, in which the light-sensitive layers which may be dyed, contain diazo compounds, diazoquinones, diazo mixed condensates or photopolymerizable compounds.

## Revendications

1. Procédé pour l'oxydation anodique de matière en bande, en feuille ou en plaque formée d'aluminium ou de ses alliages, dans un électrolyte aqueux contenant de l'acide sulfurique et de l'acide phosphorique, éventuellement après un dépolissage mécanique, chimique ou électrochimique préalable, caractérisé en ce que l'on oxyde la matière par voie anodique dans un électrolyte ayant une concentration d'acide sulfurique comprise entre 25 et 150 g/I, une concentration d'acide phosphorique comprise entre 10 et 50 g/I et une concentration d'ions aluminium comprise entre 5 et 25 g/I, à une densité de courant comprise entre 4 et 25 A/dm² et à une température comprise entre 25 et 65° C.

2. Procédé selon la revendication 1, caractérisé en ce que l'on oxyde par voie anodique la matière dans un électrolyte ayant une concentration d'acide sulfurique comprise entre 25 et 75 g/I, une concentration d'acide phosphorique comprise entre 25 et 40 g/1 et une concentration d'ions aluminium comprise entre 10, de préférence 12, et 20 g/I, à une densité de courant comprise entre 6 et 15 A/dm² et à une température comprise entre 35 et 55°C.

3. Procédé de fabrication d'un support pour plaques d'impression en forme de bande, de feuille ou de plaque, par oxydation anodique d'aluminium ou de ses alliages dans un électrolyte aqueux contenant de l'acide sulfurique et de l'acide sulfurique et de l'acide phosphorique, éventuellement après un dépolissage mécanique, chimique ou électrochimique préalable, caractérisé en ce que l'on oxyde anodiquement le support dans un électrolyte ayant une concentration d'acide sulfurique comprise entre 25 et 150 g/1, une concentration d'acide phosphorique comprise entre 10 et 50 g/I et une concentration d'ions aluminium comprise entre 5 et 25 g/I, à une densité de courant comprise entre 4 et 25 A/dm2 et à une température comprise entre 25 et 65° C.

4. Procédé selon la revendication 3, caractérisé en ce que l'on oxyde anodiquement le support dans un électrolyte ayant une concentration d'acide sulfurique comprise entre 25 et 75 g/I, une concentration d'acide phosphorique comprise entre 25 et 40 g/I et une concentration d'ions aluminium comprise entre 10, de préférence 12, et 20 g/I, à une densité de courant comprise entre 6 et 15 A/dm² et à une température comprise entre 35 et 55° C.

5. Utilisation de la matière oxydée anodiquement par le procédé selon l'une des revendications 1 et 2 comme support dans la fabrication de plaques d'impression portant une couche photosensible.

6. Utilisation selon la revendication 5, caractérisée en ce que les couches photosensibles éventuellement colorées contiennent des composés diazoïques, des diazoquinones, des produits de cocondensation diazoïque ou des composés photopolymérisables.
